# EUROPÄISCHE PATENTSCHRIFT

(11) **EP 0 262 317 B1**
(45) Veröffentlichungstag und Bekanntmachung des Hinweises auf die Patenterteilung: **19.09.1990**
(21) Anmeldenummer: 87110326.3
(22) Anmeldetag: 17.07.1987
(51) Int. Cl.: D06N 5/00, E01D 19/08

(54) **Bituminöse Dichtungsbahn für Brückenabdichtungen**
Bitumenous sealing substrate for bridges
Bande d'isolation d'humidité en bitume pour ponts

(30) Priorität: 03.10.1986 DE 3633648
(43) Veröffentlichungstag der Anmeldung: 06.04.1988
(73) Patentinhaber: RÜTGERSWERKE AKTIENGESELLSCHAFT, 60326 Frankfurt (DE)
(72) Erfinder: Rühl, Karl, Dr., D-6350 Bad Nauheim (DE); Scherp, Ernst, D-6454 Bruchköbel (DE)

(56) Entgegenhaltungen:
- DD-A- 215 559
- DD-A- 215 559
- DE-A- 3 042 943
- FR-A- 2 134 854
- FR-A- 2 178 355
- FR-A- 2 513 282
- FR-A- 2 513 282

## Beschreibung

Die Erfindung betrifft eine bituminöse Dichtungsbahn für Brückenabdichtungen.

Zwischen den konstruktiven Teilen von Brücken und den Fahrbahnbelägen ist eine wirksame Feuchtigkeitsisolierung erforderlich. Die Betonoberfläche wird zu diesem Zweck mit einem Bitumenanstrich versehen, auf dem eine bituminöse Dichtungsbahn vollflächig aufgeklebt wird. Darüber wird eine Gußasphalt-Schutzschicht und eine Deckschicht verlegt.

Der Einbau des 220 bis 250_{°}C heißen Gußasphalts erfolgt meist von Hand. Wegen der hohen Temperaturen ist die Verwendung üblicher, reiner oder polymermodifizierter Bitumenbahnen (FR-A 2 513 282) nicht möglich. Die schmelzende Deckschicht der Dichtungsbahnen vermischt sich mit dem Gußasphalt (Durchkochen) und erweicht diesen.

In der DD-A 215 559 wird eine Bitumenmischung beschrieben, die mit strahlungsvernetzten Polyolefinen modifiziert worden ist. Die Vernetzung wird dabei so weit geführt, daß noch eine ausreichende Löslichkeit des Polymers im Bitumen erhalten bleibt. Die Maßnahme führt zu einer wesentlich stärkeren Erhöhung des Fließpunktes als bei der Verwendung von nichtvernetzten Polymeren. Durch die Viskositätserhöhung und der damit verbundenen Schwierigkeiten bei der Herstellung eines homogenen Polymerbitumen-Gemisches und der Verarbeitung der Masse zu Dichtungsbahnen ist der Zusatz an Polymeren und die damit erreichbare Fließpunkterhöhung begrenzt. So ist im Beispiel 2 ein Fließpunkt von 140_{°}C angegeben.

Die Verarbeitung eines solchen Deckmassenbitumens in einer üblichen Dachbahnanlage bereitet schon Schwierigkeiten, da hier üblicherweise Deckmassenbitumina mit einem Erweichungspunkt (Ring und Kugel) von 80 bis 110_{°}C verarbeitet werden. Für die Verwendung der Dichtungsbahn als Brückenabdichtung ist der Fließpunkt von 140_{°}C aber noch zu niedrig, da die Deckmasse beim Aufbringen des heißen Gusasphalts erweicht und sich mit diesem vermischt.

Thermoplastische Polymerfolien z. B. auf Polyvinylchlorid-Basis sind thermisch nicht ausreichend beständig. Elastomerfolien bilden durch die Hitzeeinwirkung Faltenstrukturen, die zwar durch eine Papierabdeckung vermieden werden können, aber dadurch entsteht eine Gleitschicht zwischen Betonplatte und Fahrbahnbelag (Bitumen-Teere-Asphalte-Peche, 1972, S. 170-175).

Es wurden daher für die Brückenabdichtung bituminöse Dichtungsbahnen vorgeschlagen, deren Oberseite mit einer geprägten Aluminiumfolie kaschiert ist (DE-OS 2148 448). Aluminiumfolien werden jedoch bekannterweise durch Tausalze angegriffen. Andere Metallfolien, beispielsweise aus Edelstahl, sind sehr teuer.

Der Erfindung liegt die Aufgabe zugrunde, eine kostengünstige bituminöse Dichtungsbahn für Brückenabdichtungen zu schaffen, die einen vollflächigen Verbund zwischen Brückenkonstruktion und Asphaltbelag gewährleistet, ohne daß die Gefahr einer Erweichung des Asphaltbelags besteht.

Die Aufgabe wird erfindungsgemäß durch eine Dichtungsbahn aus einer Verstärkungseinlage (3), die mit polymermodifizierten Bitumenmassen beschichtet ist, gelöst, wobei zumindest die obere Deckschicht (2) aus einem mit strahlungsvernetzbaren Polymeren modifizierten Bitumen besteht und durch Elektronenbestrahlung räumlich vernetzt ist.

Als Polymere können alle strahlungsvernetzbaren natürlichen und künstlichen Kautschukarten verwendet werden, die mit Bitumen verträglich sind wie beispielsweise Polybutadien und Styrol-Butadien-Kautschuk, und vernetzbare Polyolefine wie z. B. Polyethylen. Das Verhältnis Bitumen zu vernetzbarem Polymer beträgt 7/3 bis 19/1, vorzugsweise 4/1 bis 9/1 . Ein höherer Kautschukanteil als 15 Gew.-%, bezogen auf das Gemisch, führt zwar zu einer weiteren Verbesserung der Eigenschaften, aber die Dichtungsbahn läßt sich wegen der hohen Viskosität der Masse nicht mehr auf einer üblichen Dachbahnenanlage fertigen. Es sind dann aufwendigere Fertigungsmethoden, z. B. mit Hilfe von Kalandern, erforderlich.

Das strahlungsvernetzte polymermodifizierte Bitumen hat einen Erweichungspunkt (RuK) von über 180 _{°}C. Bei Erwärmung auf 150 _{°}C (wie sie in Dichtungsbahnen gemessen wurden) treten keine Öle oder Bitumen aus. Daher wird auch beim Einbau der Gußasphalt-Schutzschicht die Deckschicht nicht aufgeschmolzen und kann den Asphalt nicht erweichen. Die Deckschicht ist beständig gegen Tausalze. Außerdem ist die Klebverbindung mit Gußasphalt wesentlich fester als beim MetaiVAsphalt-Verbund. Dampfblasen aus einer möglicherweise feuchten Abstreuung können beim Aufbringen des Gußasphalts nicht entstehen, da nur nackte oder mit einer dünnen, leicht schmelzenden Kunststoffolie, z. B. aus Polypropylen, kaschierte Dichtungsbahnen verwendet werden.

Die Erfindung ist in den Fig. an zwei Ausführungsbeispielen dargestellt.

Fig. 1 zeigt einen Querschnitt durch eine Brückenabdichtung und Fig. 2 einen Querschnitt durch eine mit einer Schweißschicht versehenen Dichtungsbahn:
Auf eine mit einem bituminösen Voranstrich (6) behandelte Betonplatte (5) werden die nackten Dichtungsbahnen (1) vollflächig mit Heißbitumen 100/25 ( 7) überlappend aufgeklebt. Die Dichtungsbahn (1) besteht aus einem beidseitig mit einer etwa 2 mm dicken bituminösen Deckschicht (2) versehenem Glasgewebe (3). Die Deckmasse enthält neben 63 Gew.-Teilen Bitumen B 200 7 Gew.-Teile Polybutadien und 30 Gew.-Teile mineralische Füllstoffe und wurde nach der Fertigstellung der Dichtungsbahn mittels Elektronenstrahlen mit 10 . 104 Gy vernetzt. Der Erweichungspunkt (RuK) stieg dabei von 64 auf 205 _{°}C. Damit das als Kleber verwendete Heißbitumen auch bei nicht sorgfältiger Verlegung nicht aus den Uberlappungsnähten aufkochen kann, werden die Nähte zusätzlich mit Klebestreifen (10) -aus Krepp-Papier abgeklebt.
Auf die Dichtungsbahnen wird von Hand eine 240 _{°}C heiße Gußasphalt-Schutzschicht (8) in einer Dicke von 30 mm von Hand aufgetragen und darüber eine Gußasphalt-Deckschicht (9). Die Dichtungsbahn (1) verklebt sowohl mit dem Heißbitumen (7) als auch mit Gußasphalt (8), ohne daß die Deckschichten (9) schmelzen.

Außer der Verlegung mit einem Heißbitumenkleber kann die Dichtungsbahn auch auf die mit einem bituminösen Voranstrich versehene Betonplatte aufgeschweißt werden. Hierzu gibt es zwei Möglichkeiten. Entweder wird die Schweißschicht (4) auf die untere Deckschicht aufgetragen oder, wie in Fig. 2 gezeigt, direkt auf die Unterseite der Verstärkungseinlage (3) aus einem Glasfaservlies. Da die Schweißschicht (4) auch nach dem Bestrahlen seine Klebkraft behält, wird die Bahn auf der Unterseite mit einem Trennmittel versehen. Neben einer mineralischen Abstreuung kommt hierfür insbesondere eine dünne, leicht schmelzbare Polypropylenfolie (11) in Frage, die sich beim Aufschweißen mit dem Schweißbitumen vermischt. Die Dichtungsbahn wird in an sich üblicher Weise auf einer Dachbahnenfertigungsanlage in einer Dicke von 3 bis 6 mm hergestellt. Vor dem Aufrollen durchläuft die Bahn einen Elektronenbeschleuniger. Die Strahlendosis sollte mindestens 5 . 10⁴ Gy betragen, um eine ausreichende Vernetzung zu erzielen.

Die Schweißschicht kann insbesondere bei dicken Bahnen nach dem Bestrahlen aufgebracht werden, um Strahlungsenergie zu sparen.

### Beispiel 1

Ein Polyesterfaservlies (230 g/m²) wird mit einer Masse aus 9 Gew.-Teilen destilliertem Bitumen B 200 und 1 Gew.-Teil Styrol-Butadien-Kautschuk imprägniert und beidseitig mit je einer 2 mm dicken Schicht aus 63 Gew.-Teilen Bitumen B 200, 7 Gew.-Teilen Styrol-Butadien-Kautschuk und 30 Gew.-Teilen Schiefermehl mit einer Körnung < 100 fim versehen. Die Oberflächen werden mit Talkum bepudert. Danach wird die Bahn in einem Elektronenbeschleuniger mit einer Strahlendosis von 16 . 10⁴ Gy vernetzt. Vor und nach der Bestrahlung werden Bahnenproben entnommen, um die Kältestabilität nach DIN 52123 und den Erweichungspunkt (RuK) nach DIN 52011 zu bestimmen. Die Ergebnisse sind in der Tabelle gegenübergestellt.

### Beispiel 2

Ein Glasfasergewebe (200 g/m²) wird mit einem Gemisch aus 4 Gew.-Teilen Bitumen B 200 und 1 Gew.-Teil Polyethylen imprägniert. Die Oberseite wird in einer Dicke von 3 mm mit einer Masse aus 16 Gew.-Teilen Bitumen B 200, 4 Gew.-Teilen Polyethylen und 5 Gew.-Teilen Schiefermehl und die Unterseite mit einem geblasenen Bitumen 100/25 in einer Dicke von 1 mm beschichtet. Ober- und Unterseite werden mit einer dünnen Polypropylenfolie kaschiert. Die Bahn wird mit einer Strahlendosis von 6 . 104 Gy vernetzt. Die Untersuchungsergebnisse sind in der Tabelle gegenübergestellt.

## Patentansprüche

1) Dichtungsbahn für Brückenabdichtungen aus einer Verstärkungseinlage, die mit polymermodifizierten Bitumenmassen beschichtet ist, dadurch gekennzeichnet, daß zumindest die obere Deckschicht (2) aus einem mit strahlungsvernetzbaren Polymeren modifizierten Bitumen besteht und durch Elektronenbestrahlung räumlich vernetzt ist.

2) Dichtungsbahn nach Anspruch 1, dadurch gekennzeichnet, daß das strahlungsvernetzbare Polymer ein Kautschuk ist.

3) Dichtungsbahn nach Anspruch 1, dadurch gekennzeichnet, daß das strahlungsvernetzbare Polymer ein Polyolefin ist.

4) Dichtungsbahn nach den Ansprüchen 1 bis 3, dadurch gekennzeichnet, daß die strahlungsvernetzte Deckschicht aus einer bituminösen Masse mit einem Verhältnis Bitumen zu Polymer zwischen 7/3 und 19/1, vorzugsweise zwischen 4/1 und 9/1, besteht.

5) Dichtungsbahn nach den Ansprüchen 1 bis 4, dadurch gekennzeichnet, daß sie mit einer Strahlendosis zwischen 5.104 und 16 . 10⁴ Gy vernetzt worden ist.

6) Dichtungsbahn nach den Ansprüchen 1 bis 5, dadurch gekennzeichnet, daß sie auf der Unterseite mit einer bituminösen Schweißschicht versehen ist.

## Claims

1. A sealing web for bridge seals, comprising a reinforcement inlay, which is coated with polymer-modified bitumen materials, characterized in that at least the upper covering layer (2) consists of a bitumen modified with radiation-cross-linkable polymers and is cross-linked in three dimensions by electron radiation.

2. A sealing web according to Claim 1, characterized in that the radiation-cross-linkable polymer is a crude rubber.

3. A sealing web according to Claim 1, characaterized in that the radiation-cross-linkable polymer is a polyolefin.

4. A sealing web according to Claims 1 to 3, characterized in that the radiation-cross-linked covering layer consists of a bituminous material with a ratio of bitumen to polymer of between 7/3 and 19/1, preferably between 4/1 and 9/1.

5. A sealing web according to Claims 1 to 4, characterized in that it has been cross-linked with a radiation dose of between 5 x 10⁴ and 16 x 104 Gy.

6. A sealing web according to Claims 1 to 5, characterized in that it is provided on the underside with a bituminous welded layer.

## Revendications

1. Bande d'étanchéité pour l'étanchéification de ponts constituée par une couche de renforcement qui est revêtue de masses bitumineuses modifiées par des polymères, caractérisée en ce qu'au moins la couche de revêtement supérieure (2) consiste en un bitume modifié par des polymères réticulables par irradiation et en ce qu'elle est réticulée spatialement par irradiation par électrons.

2. Bande d'étanchéité selon la revendication 1, caractérisée en ce que le polymère réticulable par irradiation est un caoutchouc,

3. Bande d'étanchéité selon la revendication 1, caractérisée en ce que le polymère réticulable par irradiation est une polyoléfine.

4. Bande d'étanchéité selon les revendications 1 à 3, caractérisée en ce que la couche de revêtement réticulable par irradiation consiste une une masse bitumineuse avec un rapport bitume à polymère entre 7/3 et 19/1, de préférence entre 4/1 et 9/1.

5. Bande d'étanchéité selon les revendications 1 à 4, caractérisée en ce qu'elle a été réticulée par une dose d'irradiation comprise entre 5.104 et 16.104 Gy.

6. Bande d'étanchéité selon les revendication 1 à 5, caractérisée en ce qu'elle est munie sur la face inférieure d'une couche de soudage bitumineuse.
